# EUROPÄISCHE PATENTSCHRIFT

(11) **EP 1 537 928 B1**
(45) Veröffentlichungstag und Bekanntmachung des Hinweises auf die Patenterteilung: **11.02.2009**
(21) Anmeldenummer: 03405858.6
(22) Anmeldetag: 02.12.2003
(51) Int. Cl.: B22D 25/00, B22D 17/00

(54) **Verfahren und Einrichtung zur Herstellung einer thixotropen Metallegierung**
Method and apparatus for producing a thixotropic alloy
Procédé et dispositif de préparation d'une alliage thixotropique

(43) Veröffentlichungstag der Anmeldung: 08.06.2005
(73) Patentinhaber: Sabemo SA, 4002 Basel (CH)
(72) Erfinder: Schärer, Mirko, 1928 Ravoire (CH)
(74) Vertreter: Eder, Carl E.

(56) Entgegenhaltungen:
- EP-A- 0 200 424
- DE-A- 2 510 853
- BRUNHUBER, ERNST: "GIESSEREILEXIKON" 1983, FACHVERLAG SCHIELE & SCHOEN , BERLIN , XP002282555 * Seite 449, Zeile 7 - Seite 449, Zeile 27 *

## Beschreibung

Die Erfindung betrifft ein Verfahren und eine Einrichtung zum Gießen einer thixotropen Metallegierung, nämlich ein Verfahren gemäss dem Oberbegriff des Anspruchs 1 und eine Einrichtung gemäss dem Oberbegriff des Anspruchs 3.

Als Metallegierungen kommen hierbei insbesondere Aluminiumlegierungen in Frage, so zum Beispiel AlSiMg-Legierungen.

Zur Herstellung von Metallegierungen werden die Legierungskomponenten, wie etwa Aluminium, Silizium und Magnesium in einem Hochofen erhitzt und in flüssigem Zustand miteinander vermischt. Die so gebildete Metallmischung wird anschliessend mittels einer Förder- und/oder Pressvorrichtung in eine Giessvorrichtung geleitet, in welcher die Mischung dann zu Bolzen und dergleichen gegossen wird, so wie das in der Aluminiumindustrie allgemein bekannt ist.

Es sind schon mehrere Verfahren zur Herstellung von Metallegierungen bekannt, doch nur wenige, welche sich zur Herstellung von thixotropen Metallegierungen eignen.

Aus der Deutschen Offenlegungsschrift Nr. 25 10 853 ist ein Verfahren bekannt, bei welchem Metall im thixotropen Zustand in Rührzonen stark gerührt wird, um die Bildung von dendritischen Strukturen zu verhindern. Aus diesen Rührzonen wird das Material zur weiteren Verwendung (Giessen, Formen) abgezogen.

Aus der Europäischen Patentanmeldung Nr. 200 424 ist ein Verfahren zur Erzeugung einer erwünschten Feinstruktur beim Metallguss beschrieben, das darin besteht, das flüssige Metall mittels eines Gasstroms zu zerstäuben und die Metalltröpfchen auf eine Kühlfläche aufprallen zu lassen, um ein giessfähiges Material zu erhalten.

Als thixotrop werden hierbei Metallegierungen bezeichnet, deren Viskosität unter dem Einfluss einer mechanischen Kraft abnimmt. Eine thixotrope Metallegierung ist insbesondere durch eine kugelige, globuläre Struktur gekennzeichnet. Zur Erzeugung dieser Struktur wird die flüssige Metallegierung beim Abkühlvorgang, also beim Übergang vom flüssigen in den festen Zustand, durch einen Strukturumwandler hindurchgeleitet und in diesem so einer Scherspannung ausgesetzt, dass sich die beim Vorerstarren bildenden festen Phasen, insbesondere aber die sich dabei bildenden Dendriten in kugelige, globuläre Teilchen mit einem einige zehn Mikrometer aufweisenden Durchmesser umwandeln.

Mit den bekannten Verfahren zur Herstellung von Metallegierungen können die sich beim Erstarren der Legierung bildenden festen Phasen nicht vollständig in die gewünschte, globuläre Form transformiert werden. Auch lässt sich mit den bekannten Verfahren die Dendritenbildung weder unterdrücken noch hemmen, was für die Bildung von thixotropen Metallegierungen an sich von Vorteil wäre. Diese Verfahrensmängel führen nun dazu, dass es insbesondere bei der industriellen Fertigung praktisch nicht möglich ist, mit den bekannten Verfahren eine homogene, thixotrope Metallegierung herzustellen.

Die der Erfindung zugrunde liegende Aufgabe besteht nun in der Schaffung eines Verfahrens und einer Einrichtung zur Herstellung von thixotropen Metallegierungen. Dabei wird insbesondere angestrebt, die Legierung während des Herstellungsprozesses in einem fliessfähigen Zustand zu halten, um dadurch ein Produkt zu erhalten, das eine möglichst homogene, globuläre Struktur aufweist. Beim Herstellen soll dementsprechend erreicht werden, dass dieses Produkt eben tatsächlich vollkommen thixotrop ist und zur Herstellung von Bolzen und dergleichen senkrecht oder horizontal in eine Giessvorrichtung ausgestossen werden kann.

Diese Aufgabe wird durch ein Verfahren mit den Merkmalen des Patentanspruchs 1 und einer Einrichtung mit den Merkmalen des Patentanspruchs 3 gelöst.

Zur Herstellung von thixotropen Metallegierungen ist es insbesondere erforderlich, die zur Durchführung des Verfahrens im voraus einzustellenden Parameter wie etwa, Fördergeschwindigkeit, Druck und Temperatur abhängig von der verwendeten Metallmischung und den Dimensionen der nachfolgend noch im Detail beschriebenen Einrichtung aufeinander abzustimmen.

Besonders vorteilhafte Ausgestaltungen des Verfahrens und der Einrichtung gehen aus den abhängigen Ansprüchen hervor.

Bei der Ausgestaltung der Erfindung wird die fliessfähige Metallegierung in den zylindrischen Innenraum einer als Förder- und/oder Pressvorrichtung ausgebildeten Presse oder Pumpe eingebracht werden, welche eine zylindrische Kammer mit einem Einlass und einem Auslass besitzt. Im Innenraum der Kammer ist als mechanischer Förderer und/oder Rührer ein drehbarer Stabrührer angeordnet. Der Stabrührer besitzt in diesem Fall je ein im Auslass der zylindrischen Kammer sitzendes Ende, das erfindungsgemäss als Strukturumwandler ausgebildet ist und mindestens einen in Strömungsrichtung radial nach aussen gerichteten Durchgang besitzt, durch den die fliessfähige Metallegierung beim Betrieb der Einrichtung hindurch in eine Gießvorrichtung mit einem glockenartigen Innenraum gepresst wird.

Nachfolgend wird nun anhand der Zeichnung das Ausführungsbeispiel der Erfindung näher beschrieben. In der Zeichnung zeigt
die Figur 1 eine schematisierte Darstellung einer vertikal ausgerichteten Einrichtung zum Herstellen einer Aluminiumlegierung,
die Figur 2 einen Längsschnitt durch das den Strukturumwandler bildende Ende des Stabrührers der in der Figur 1 dargestellten Einrichtung in vergrössertem Massstab, und
die Figur 3 einen Querschnitt entlang der Linie III-III der Figur 2.

Die in der Figur 1 ersichtliche und als ganzes mit 1 bezeichnete Einrichtung zum Herstellen einer Aluminiumlegierung der Klasse AlSiMg weist eine Zufuhrvorrichtung 2 auf. Diese besitzt einen trichterförmigen Zylinder 3 bestehend aus feuerfestem Beton.

Der Ausgang 4 der Zufuhrvorrichtung 2 ist über eine Dichtung 5 mit dem Einlass 6 einer Förder- und Pressvorrichtung 7 verbunden. Diese besitzt einen metallischen Mantel 8 und eine durch ein Graphitrohr 9 gebildete Kammer mit einer vertikalen Achse und einem Innenraum 10. Das Graphitrohr 9 kann abhängig von der zu behandelnden Metallegierung selbstverständlich auch aus einem anderen Material, so zum Beispiel aus einem keramischen Körper, gebildet sein.

Durch den Innenraum 10 ist ein axialer Stabrührer 11 geführt, der mit einer ausserhalb der Förder- und Pressvorrichtung 7 angeordneten drehzahlverstellbaren - nicht gezeichneten - Antriebsvorrichtung verbunden ist. Der sich durch das Graphitrohr 9 erstreckende Stabrührer 11 ist im wesentlichen zweiteilig und besitzt einen zylindrischen Stab 12 und einen im Kammerauslass sitzenden und als Strukturumwandler dienenden Rotorkopf 13. Rotorkopf 13 und Stab 12 bestehen zum Beispiel aus Graphit, wobei der vorzugsweise mindestens zum Teil rohrartig ausgebildete Stab 13 dann noch zusätzlich einen metallischen Kern 14 besitzt.

Das den Kammerauslass bildende untere Ende des Graphitrohres 9 mündet in den glockenartigen Innenraum 15 einer ersten Kokille 16. Diese zum Beispiel aus Monalit gebildete Kokille 16 sitzt auf einer zweiten, wassergekühlten Kokille 17 aus metallischem Material mit einem nicht im Detail gezeichneten Kühlwasserring 18.

Der Rotorkopf 13 des Stabrührers 11 sitzt mit seinem oberen zylindrischen Abschnitt 13a satt passend im den Kammerauslass der Förder- und/oder Pressvorrichtung 7 bildenden Rohrendabschnitt 9a. Der untere zylindrische Abschnitt 13b liegt im Innenraum 15 der Kokille 16 und besitzt eine über den Abschnitt 13a hinausragende ringförmige Schulter, mit welcher er mit geringem Abstand unter das stirnseitige Ende des Rohres 9 zu liegen kommt. Der insbesondere als Strukturumwandler ausgebildete und an seinem Ende vorteilhafterweise zu einem Spitz 13c zulaufende Rotorkopf 13 besitzt schliesslich mehrere, beispielsweise vier, in Strömungsrichtung radial nach aussen gerichtete, die Innenräume 10 und 15 miteinander verbindende Durchgänge 19, so wie das in den Figuren 2 und 3 im Detail dargestellt ist.

Der Stab 12 des Stabrührers 11 ist nun derart dimensioniert, dass sich der Querschnitt des Ringspaltes zwischen dem Stab 12 und dem Graphitrohr 9 vorzugsweise etwa 5 mm beträgt. Dadurch wird unter anderem das dendritische Wachstum während des nachfolgend noch näher erläuterten Abkühlprozesses weitgehend unterdrückt.

Anzahl, Form und Grösse der Durchgänge 19 kann abhängig von der Grösse der Einrichtung und der zu behandelnden Metallegierung variieren. Vorzugsweise besitzt der Rotorkopf 13 mindestens vier gleichmässig über seinen Umfang verteilte Durchgänge 19.

Beim Betrieb der Vorrichtung führt die Zufuhrvorrichtung 2 die von einem nicht gezeichneten Speicher aufgenommene flüssige AlSiMg-Metallmischung der Förder- und Pressvorrichtung 7 zu, und zwar mit einer Temperatur von beispielsweise 650°C bis 700°C. Die Zufuhr kann hierbei sowohl chargenweise als auch kontinuierlich erfolgen, sodass dann der nachfolgende Giessprozess wahlweise chargenweise oder kontinuierlich durchgeführt werden kann.

Durch die Schwerkraft, aber auch durch die Förderwirkung des Stabrührers 11 gelangt die Metallmischung zum Kammerauslass der Förder- und/oder Pressvorrichtung. Dabei kann sich die flüssige Metallmischung zu verfestigen beginnen und Dendriten bilden, welche ihrerseits durch eine verzweigte, baumartige Fadenstruktur gekennzeichnet sind. Diese Dendritenbildung wird nun aber beim erfindungsgemässen Verfahren bereits durch die Wirkung des sich drehenden Stabrührers 11 unterdrückt, sodass dadurch die Metallsuspension nahezu dendritenfrei gehalten werden kann.

Die immer noch fliessfähige Metallmischung wird dann durch den als Strukturumwandler ausgebildeten Rotorkopf 13, das heisst durch dessen Durchgänge 19 hindurch geleitet, bzw. gestossen. Da sich nun der Rotorkopf 13 während des Betriebes fortlaufend dreht, wird das durch die Durchgänge 19 hindurchgeleitete Material radial bewegt und Zentrifugal gegen die Innenwand 16a der glockenartigen Kokille 16 gedrückt. Dadurch entstehen hohen Scherspannungen, durch welche gegebenenfalls noch vorhandene Dendriten aufgebrochen und in kugelige Teilchen zerlegt werden und die Dendriten-Neubildung verhindert wird.

Erfindungsgemäss unterliegt die Metallmischung bei dieser Strukturumwandlung weiterhin einer Temperaturkontrolle, so dass eine unerwünschte Erstarrung möglichst vermieden wird. Die Metallmischung besitzt also beim Austritt aus dem Strukturumwandler eine vom eingesetzten metallischen Material abhängige Temperatur und wird sich erst in der zweiten Kokille 17 und der anschliessenden vertikal ausgerichteten - nicht gezeichneten - Giessvorrichtung weiter abkühlen.

Der Vorteil des erfindungsgemässen Verfahrens besteht nun darin, dass mit diesem nicht nur thixotrope Metallegierungen mit hoher Qualität, sondern auch Bolzen mit einem Durchmesser D > 12 cm gegossen werden können, und zwar ohne dabei eine Qualitätsminderung in Kauf zu nehmen, so wie das bei den bekannten Verfahren der Fall ist. Dazu kommt, dass die verbesserte Qualität der Metallegierung nicht nur die Ausschussrate sondern auch die Kosten der nachfolgenden Produkte-Erzeugung verringert. Schliesslich zeichnet sich das erfindungsgemässe Verfahren durch ein erhöhtes Produktionstempo aus, was unter anderem auch eine Energie-Einsparung zur Folge hat.

Es sei abschliessend noch darauf hingewiesen, dass die anhand der Figuren 1, 2 und 3 beschriebene Einrichtung und das mit dieser Einrichtung durchführbare Verfahren nur eine Auswahl von mehreren möglichen Ausführungsformen der Erfindung darstellen und in verschiedener Hinsicht geändert werden können.

So können die verschiedenen Abmessungen der Einrichtung 1 und deren Verhältnisse abhängig von der zu behandelnden Metallegierung und der Grösse der herzustellenden Bolzen variiert werden.

## Patentansprüche

1. Metallgiessverfahren, bei welchem in einer Metalllegierung eine thixotrope Struktur erzeugt wird, wobei die Legierung in flüssigem Zustand in eine mechanische Fördervorrichtung (7) mit einer zylindrischen Kammer (10) eingeleitet wird, **dadurch gekennzeichnet, daß** die Legierung anschliessend mit einem durch die Fördervorrichtung erzeugten erhöhten Druck durch einen sich um die Kammerachse drehenden und den Auslass der Fördervorrichtung bildenden Strukturumwandler (13) hindurch gepresst wird, wobei die Legierung durch mindestens einen radial nach aussen gerichteten Durchgang (19) des Strukturumwandlers hinausgefördert wird, wodurch die Legierung zur Zerstörung dendritischer Strukturen hohen Scherspannungen ausgesetzt, sowie zentrifugal beschleunigt wird, und in eine am Auslass der Fördervorrichtung angeordnete Giessvorrichtung (16, 17) gelangt, wo sie anschliessend abkühlt.

2. Verfahren nach Anspruch 1, **dadurch gekennzeichnet, dass** die Legierung mittels eines Stabrührers (11) durch den Innenraum (10) gefördert und in Drehbewegung gesetzt wird.

3. Einrichtung zur Durchführung des Verfahrens nach einem der Ansprüche 1 bis 2, mit einer zylindrischen Kammer 10 und Zufuhrmitteln (2), um der Kammer eine fliessfähige, flüssige Metallegierung zuzuführen, wobei in der Kammer eine mechanische Fördervorrichtung (7) angeordnet ist, welche aus einem drehbaren Rührer (11) gebildet wird, **dadurch gekennzeichnet dass** im Auslass der Kammer ein um die Kammerachse drehbarer Strukturumwandler (13) mit mindestens einem radial nach aussen gerichteten Durchgang (19) angeordnet ist, der dazu dient, die Legierung zwecks Zerstörung dendritischer Strukturen zentrifugal zu beschleunigen und in eine am Auslass der Fördervorrichtung (7) angeordnete Giessvorrichtung (16,17) zu leiten, und dass die Giessvorrichtung Kühlmittel (18) aufweist, um die Legierung abzukühlen.

4. Einrichtung nach Anspruch 3, **dadurch gekennzeichnet, dass** der Strukturumwandler (13) vier radial gleichmässig verteilte Durchgänge (19) besitzt.

5. Einrichtung nach Anspruch 3, **dadurch gekennzeichnet, dass** der Strukturumwandler mit dem Rührer (11) der Fördervorrichtung (7) verbunden ist und durch diese mit angetrieben wird.

## Claims

1. Metal casting process in which a thixotropic structure is produced in a metal alloy, wherein the alloy in the liquid state is introduced into a mechanical delivery device (7) having a cylindrical chamber (10), **characterized in that** the alloy is then pressed, under a high pressure generated by the delivery device, through a structure converter (13) that rotates about the axis of the chamber and forms the outlet of the delivery device, the alloy being conveyed through at least one passage (19) in the structure converter, directed radially outwards, by means of which, in order to destroy dendritic structures, the alloy is exposed to high shearing strain and accelerated centrifugally and enters a casting device (16, 17) located at the outlet of the delivery device, where it subsequently cools.

2. Process according to Claim 1, **characterized in that** the alloy is conveyed through the inner chamber (10) and caused to rotate by means of a stirring rod (11).

3. Equipment for carrying out the process according to Claim 1 or 2, with a cylindrical chamber (10) and feed means (2), in order to feed a flowable, liquid metal alloy into the chamber, a mechanical delivery device (7), formed of a rotatable stirrer, being located in the chamber, **characterized in that** a structure converter (13), rotatable about the axis of the chamber and having at least one passage (19) directed radially outwards, is located in the outlet of the chamber, which serves to accelerate the alloy centrifugally for the purpose of destroying dendritic structures and to convey it into a casting device (16, 17) located at the outlet of the delivery device (7), and **in that** the casting device has cooling means (18) for cooling the alloy.

4. Equipment according to Claim 3, **characterized in that** the structure converter (13) has four passages (19) uniformly distributed in radial directions.

5. Equipment according to Claim 3, **characterized in that** the structure converter is connected to the stirrer (11) of the delivery device (7) and is jointly driven thereby.

## Revendications

1. Procédé de coulage de métal lors duquel est fabriquée une structure thixotrope dans un alliage, où l'alliage est introduit en forme liquide dans un dispositif de transport (7) mécanique avec une chambre cylindrique (10), **caractérisé en ce que** l'alliage est ensuite pressé avec une pression augmentée générée par le dispositif de transport à travers un transformateur de structure (13) qui tourne autour de l'axe de la chambre et qui forme la sortie du dispositif de transport, où l'alliage est sorti à travers au moins un passage (19) du transformateur de structure qui est dirigé radialement vers l'extérieur, ce qui expose l'alliage à des tensions de cisaillement élevées pour la destruction de structures dendritiques et l'accélère de manière centrifuge et il arrive dans un dispositif de coulage (16, 17) disposé à la sortie du dispositif de transport, où il refroidit par la suite.

2. Dispositif selon la revendication 1, **caractérisé en ce que** l'alliage est transporté à travers la chambre intérieure (10) et mis en mouvement de rotation au moyen d'un agitateur à tige (11 ).

3. Dispositif pour la réalisation du procédé selon l'une des revendications 1 à 2, avec une chambre cylindrique 10 et moyens d'aménage (2) pour amener un alliage fluide, liquide à la chambre, où dans la chambre est disposé un dispositif de transport mécanique (7) qui est formé par un agitateur (11) tournant, **caractérisé en ce que** dans la sortie de la chambre est disposé un transformateur de structure (13) qui peut être tourné autour de l'axe de la chambre comprenant au moins un passage (19) dirigé radialement vers l'extérieur, qui sert à accélérer l'alliage de manière centrifuge en vue de la destruction de structures dendritiques et à l'amener dans un dispositif de coulage (16, 17) disposé à la sortie du dispositif de transport (7), et **en ce que** le dispositif de coulage comprend des moyens de réfrigération (18) pour refroidir l'alliage.

4. Dispositif selon la revendication 3, **caractérisé en ce que** le transformateur de structure (13) comprend quatre passages (19) distribués radialement de manière égale.

5. Dispositif selon la revendication 3, **caractérisé en ce que** le transformateur de structure est relié avec l'agitateur (11) du dispositif de transport (7) et est entraîné par celui-ci.
